# EUROPÄISCHE PATENTSCHRIFT

(11) **EP 1 239 074 B1**
(45) Veröffentlichungstag und Bekanntmachung des Hinweises auf die Patenterteilung: **31.08.2005**
(21) Anmeldenummer: 01105754.4
(22) Anmeldetag: 08.03.2001
(51) Int. Cl.: D21B 1/06, D21G 1/00, D21H 23/78

(54) **Verfahren zur Erzeugung von satiniertem Papier**
Process for producing satinated paper
Procede pour la preparation de papier satine

(43) Veröffentlichungstag der Anmeldung: 11.09.2002
(73) Patentinhaber: Voith Paper Patent GmbH, 89522 Heidenheim (DE)
(72) Erfinder: Jocham, Thomas, 88212 Ravensburg (DE); Rundel, Ralph, 88212 Ravensburg (DE); Selder, Harald, 88281 Schlier (DE)

(56) Entgegenhaltungen:
- WO-A-99/54046
- DE-A- 19 548 865
- US-A- 4 372 810
- US-A- 5 673 616
- US-A- 5 914 008
- US-A- 6 165 317

## Beschreibung

Die Erfindung bezieht sich auf ein Verfahren gemäß dem Oberbegriff des Anspruchs 1.

Verfahren dieser Art werden verwendet, um hochwertige und glatte Papiere zu erzeugen. Bekanntlich ist bei der Papierherstellung eine Vielzahl von Parametern zu beachten, um in allen Anforderungen ein Papier mit der geforderten Qualität zu erhalten. Bei dem hier betrachteten Verfahren steht die Erzeugung einer glatten Oberfläche bei gleichzeitig guten optischen Eigenschaften im Vordergrund. Eine glatte Oberfläche wird in der Regel dadurch erzeugt, dass die Papierbahn bei einer definierten Restfeuchte und bei bestimmten Temperaturen zwischen mindestens zwei, in der Regel einer Vielzahl von Glättwalzen hindurchgeleitet wird, welche gegeneinander gedrückt werden. Dieses Verfahren ist an sich seit langem bekannt und bewährt. Es stößt allerdings dann an die Grenzen, wenn in Folge des Pressdruckes, der in den Glättwerken erforderlich ist, unerwünschte Nebenwirkungen auftreten. Insbesondere, wenn mit Sekundärfaserstoffen, z.B. in Form von alten Tageszeitungen, produziert wird, kann der zur Erreichung der geforderten Glätte benötigte Pressdruck zu hoch sein. Oft sind dann schlechte Druckeigenschaften ("Missing Dots") die Folge. Oder es tritt eine optische Beeinträchtigung in Form von Stellen mit zu geringer Opazität, auch als Schwarzsatinage bekannt, ein. In vielen Fällen leidet durch das Satinieren auch die Weiße des Papiers. Durch einen höheren Glättwerkdruck würde sich also zwar die Glätte erhöhen lassen, gleichzeitig wird aber die optische Qualität des Papieres so weit reduziert, dass besonders bei dünnen Papieren beträchtliche Nachteile in der Verwendung dieser Sorten entstehen.

Wie aus der DE 198 28 952 A schon bekannt ist, kann man durch ein spezielles Verfahren die Fasern so verstärken, dass sie auch einem größeren Glättwerkdruck standhalten. Jedoch hat sich dieses Verfahren wegen des erhöhten Aufwandes bisher noch nicht allgemein durchgesetzt.

Die US 5,914,008 zeigt ein Verfahren zum Glätten von Papiermaterial, bei dem die Glätte verbessert werden kann, indem in der Papierbahn bestimmte Feuchtigkeitswerte eingestellt bzw. eingehalten werden. Auch die DE-A-195 48 865 befasst sich mit einem speziellen Papierglättverfahren. Dazu dient ein Kalander mit einer beheizten Zentralwalze, an die mehrere Gegenwalzen mit einstellbaren Kräften angepresst werden. Bei dem in der US 5,673,616 gezeigten Verfahren wird eine Papierbahn zwischen mehreren Walzen geglättet, wobei z.B. die Unterwalze eine Durchbiegungsausgleichswalze mit zonenweise einstellbaren Drücken ist. Die erzeugte Glätte wird online gemessen und dieser Messwert z.B. zur Einstellung der Oberflächentemperatur zumindest an einer der Walzen verwendet. Dadurch soll die Glätte einen vorgegebenen Wert erreichen.

Es ist Aufgabe der Erfindung, ein Verfahren zu schaffen, mit dem es gelingt, ein Papier insbesondere aus Sekundärfasern zu erzeugen, welches sowohl eine hohe Glätte als auch gute optische Eigenschaften aufweist, ohne dass der dazu zusätzlich benötigte Aufwand wesentlich steigt. Schwarzsatinage soll möglichst verhindert werden.

Diese Aufgabe wird durch die im Kennzeichen des Anspruchs 1 genannten Merkmale gelöst.

Durch die im Anspruch 1 beschriebenen Verfahrensabschnitte gelingt es, die Stoffaufbereitung der Papierfasern optimal auf die Erfordernisse des Satinageprozesses abzustimmen. Der Aufwand bei der Satinage kann oft reduziert werden, wenn mit geringerer Flächenpressung im Glättwerk gearbeitet werden kann.

Besondere Vorteile hat das Verfahren bei der Verwendung von Sekundärfaserstoffen, also Altpapier zur Erzeugung von hochwertigen satinierten Papieren. Die Altpapiere, die für holzhaltige grafische Papiere eingesetzt werden, stellen zumeist eine Mischung aus Holzstofffasern und Zellstofffasern dar, wobei die Zellstofffasern wiederum eine Mischung aus Nadelholz- und Laubholzfasem sein können. Jede dieser drei genannten Fasergruppen hat ein typisches Faserlängen- und Faserdicken-Verteilungsbild. Zellstofffasern haben in der Regel ein realtiv enges Dickenverteilungsspektrum, Holzstofffasern dagegen ein sehr breites. Dabei kann sich der dickere Anteil der Holzstofffasern wegen der relativ geringen Papierdicke der hier betrachteten Sorten beim Satinieren durchaus störend auswirken.

Die Erfindung wird erläutert an Hand von Zeichnungen. Dabei zeigen:
- Fig. 1: den grundsätzlichen Ablauf des Verfahrens;
- Fig. 2: Skizze eines Mahlrefiners mit entsprechender Regelung;
- Fig. 3: Aufsicht auf eine Mahlgarnitur;
- Fig. 4: Diagramm zur Verdeutlichung des erfindungsgemäß erzielten Glätteeffektes;
- Fig. 5: Diagramm zur Verdeutlichung der mahlungsbedingten Festigkeitsentwicklung.

In der Fig. 1 sind zur Hauptsache die drei Verfahrensabschnitte, nämlich Stoffaufbereitung 1, Papierherstellung 2 und Satinageprozess 3, dargestellt. Es versteht sich, dass sich zumindest die ersten beiden Verfahrensabschnitte aus einer Vielzahl von Verfahrensschritten zusammensetzen. So ist z.B. zur Papierbildung in der Regel mindestens ein Stoffauflauf mit Nasspartie, einer sich anschließenden Pressenpartie und einer Trockenpartie erforderlich. Dieser Prozessabschnitt schließt normalerweise die gesamte Papiermaschine ein. Der sich anschließende Satinageprozess 3 kann Teil der Papiermaschine sein, kann aber auch in einer separaten Vorrichtung ausgeführt werden. Bekanntlich sind hierzu Kalander oder Superkalander geeignet. Dessen zeichnerische Darstellung ist nicht erforderlich, da solche Papier-Glättvorrichtungen seit langem bekannt sind. Das fertig bearbeitete und geglättete Papier wird dann zu einer Rolle 4 aufgewickelt.

Bei der Aufbereitung der Altpapiere in der Stoffaufbereitung 1 finden in der Regel eine Anzahl verschiedener Verfahrensschritte statt, z.B. muss angelieferter Papierstoff P in Wasser W suspendiert, sortiert, flotiert, dispergiert und gereinigt werden. Diese Prozesse sind aber allgemein bekannt und hier nicht dargestellt. Zumeist werden noch diverse Hilfsstoffe H hinzugegeben. Wichtig für die Durchführung des erfindungsgemäßen Verfahrens ist, dass dieser Verfahrensabschnitt auch eine Mahlung 5 der Papierfasern enthält. Eine solche Mahlung wird nicht bei allen Altpapier-Aufbereitungsanlagen durchgeführt.

Besonders geeignet für die Mahlung 5 sind die an sich bekannten Mahlrefiner. In Fig. 2 ist ein solcher Refiner 6 schematisch dargestellt. Die zu mahlende Faserstoffsuspension S' wird zentral eingeführt und gelangt dann in die Mahlzone, die durch gegeneinander bewegte Mahlgarnituren 9 bzw. 9' gebildet wird. Der hier gezeigte Refiner 6 ist ein Doppelscheibenrefiner, d.h. ein axial schwimmend gelagerter Rotor 7 befindet sich zwischen den zwei Statoren 8 und 10. Dabei ist der Stator 10 durch eine Belastungseinrichtung 11 axial gegen den Rotor 7 andrückbar. Bekanntlich wird dadurch die vom Antrieb 12 erzeugte und im Refiner 6 auf den Faserstoff übertragene Leistung eingestellt. Nach der Mahlung tritt die gemahlene Faserstoffsuspension S" radial aus.

Die Fig. 2 zeigt auch ein mögliches günstiges Regelkonzept bei der Durchführung des erfindungsgemäßen Verfahrens. Dazu wird - wie üblich - der Stoffstrom der Faserstoffsuspension S' durch eine hier nur angedeutete Steuereinrichtung 20 sowohl bezüglich der Konsistenz, als auch bezüglich des Durchsatzes konstant gehalten. Ferner wird die Leistung des Antriebes 12 ermittelt und dieser Wert über die Steuerleitung 15 einem Regler 13 übermittelt (dieser könnte zu einem Prozessrechner gehören). Daraus wird ein Stellsignal gebildet, welches über die Steuerleitung 16 die Belastungseinrichtung 11 erreicht. So lässt sich die spezifische Arbeit, also die Mahlarbeit pro Stoffmenge, z.B. in kWh/t gemessen, einstellen. Am rechten Teil dieser Fig. 2 ist schematisch die Ermittlung der Rauhigkeit bzw. Glätte der fertig gebildeten und satinierten Papierbahn 19 mit Hilfe eines Abtasters 18 (Scanners) dargestellt. Das ermittelte Signal wird über die Signalleitung 14 dem bereits erwähnten Regler 13 zugeleitet. Weicht dieser Messwert vom Sollwert 26 ab, wird vom Regler 13 eine Änderung der Intensität der Mahlung ausgelöst. Das kann üblicherweise geschehen, indem die Belastungseinrichtung 11 einen geänderten Mahldruck erzeugt und dadurch die aufgenommene Leistung verändert oder aber auch indem im Antrieb 12 bei gleichem Mahldruck eine Veränderung der Drehzahl vorgenommen wird. Der letztgenannte Fall ist apparativ aufwendiger, bietet aber die Möglichkeit, die sekundliche Mahlkantenlänge, z.B. in km/s gemessen, zu verändern. Dann kann bei gleicher Mahlleistung durch Drehzahlsenkung die sekundliche Kantenbelastung, z.B. in Ws/km gemessen, erhöht werden. Das heißt, die Charakteristik der Mahlung lässt sich den Erfordernissen anpassen, ohne die spezifische Arbeit im gleichen Maße, also proportional, zu verändern.

Der mit einem Mahlrefiner mögliche Mahlprozess wird auch von der Form der Refinermesser wesentlich beeinflusst. So zeigt z.B. die Fig. 3 die Aufsicht auf einen Rotor 7 mit der darauf befestigten Garnitur 9, die eine Vielzahl von Messern aufweist. Dabei sind die reinen Größenverhältnisse nicht maßstäblich gezeichnet, es kommt bei dieser Darstellung auf den Winkel an, den die Messer zum Radius haben. Von der Garnitur 9', die zum Stator gehört, sind nur wenige Messer gezeichnet. Auf diese Weise lässt sich der Schnittwinkel α erkennen, in dem die gegeneinander bewegten Messer zueinander angestellt sind. Messergamituren, deren Schnittwinkel relativ klein ist, vorzugsweise ca. 15 %, sind zur Durchführung des Verfahrens besonders gut geeignet. Das ist wahrscheinlich auf die besonders starke Faserschnittwirkung und damit Feinstoffbildung zurückzuführen, ohne dass dabei die Fasern stark fibriliert werden.

In der Fig. 4 ist über die Abszisse 22 die im Satinageprozess erreichte Glätte aufgetragen, während in der Ordinate 21 der dabei auftretende Schwarzsatinage-Effekt dargestellt ist. Grundsätzlich kann man davon ausgehen, dass die Neigung zur Schwarzsatinage mit zunehmender Flächenpressung im Kalander - um nur diesen Parameter zu nennen - zunimmt. Im Allgemeinen wird damit auch die Glätte der Papieroberfläche höher. Dieses Diagramm zeigt qualitativ, welche Zuordnung sich bei unterschiedlichen Bedingungen in der vorher durchgeführten Mahlung ergeben. Dabei zeigt die Kurve 25 das Verhalten eines Stoffes, der mit relativ hoher sekundlicher Kantenbelastung, z.B. 2000 Ws/km gemahlen wurde, die Kurve 24 einen Mittelwert, z.B. 1000Ws/km und die dritte Kurve - 23 - die Verhältnisse bei relativ geringer Intensität durch die sekundliche Kantenbelastung von 500 Ws/km. Da normalerweise für die Glätte ein bestimmter Sollwert 26 erzielt werden soll, folgt daraus, dass sich je nach Mahlverfahren unterschiedliche Störungen in Form von Schwarzsatinage ergeben. Dabei hat die Kurve 25 das beste Verhalten.

Grundsätzlich können auf der Ordinate 21 auch andere durch steigende Flächenpressung nachteilig veränderte Eigenschaften aufgetragen sein. So wird z.B. oft auch die Weiße des Papiers durch den Satinageprozess reduziert. Dann wäre auf der Ordinate 21 die Weißgradreduzierung aufzutragen, die sich dadurch gering halten oder ganz verhindern lässt, dass die Fasern intensiver gemahlen werden.

Eines der wesentlichsten Ergebnisse des Mahlvorgangs ist die Festigkeitsentwicklung. Trägt man, wie in Fig. 5, auf der Abszisse 28 die reine spezifische Mahlarbeit auf und auf der Ordinate 21 die daraus resultierende Festigkeit des fertigen Blattes, so sieht man, dass sich grundsätzlich gemäß den dargestellten Kurven 23', 24', 25' bei unterschiedlichen Mahlparametern unterschiedliche Festigkeitsentwicklungen ergeben können. Dabei entspricht die Wahl der Parameter den entsprechenden Kurven 23, 24, 25 der Fig. 4. In vielen Fällen ist bei hoher sekundlicher Kantenbelastung, also gemäß Kurve 25', eine zwar schnellere Festigkeitsentwicklung möglich, sie kann aber im Vergleich zu den Mahlkurven 24'und 23' nicht das Festigkeitspotential des Faserstoffs voll ausnutzen. Es kann also erforderlich sein, dass bei der Festlegung der Mahlparameter ein Mindestmaß an Festigkeit, hier als Sollwert 29, berücksichtigt wird. Solche Vorgaben können bei modernen Prozessleitsystemen sehr leicht eingehalten werden.

## Patentansprüche

1. Verfahren zur Erzeugung von satiniertem Papier mit
a) einer Stoffaufbereitung (1) zur Bereitstellung einer für die Verarbeitung auf einer Papiermaschine geeigneten Faserstoffsuspension (S),
b) einer Papierherstellung (2), in welcher aus der Faserstoffsuspension eine getrocknete Papierbahn erzeugt wird, sowie
c) einem Satinageprozess (3), in dem zwischen aufeinandergedrückten Glättflächen die Papierbahn geglättet wird und bei dem die in der Papierbahn erzielte Glätte gemessen wird,
**dadurch gekennzeichnet,**
**dass** in der Stoffaufbereitung (1) eine Mahlung (5) durchgeführt wird, bei der die Papierfasern in einer Faserstoffsuspension (S) mit einer Konsistenz zwischen 2 % und 8 %, vorzugsweise 3 bis 5 %, vorliegen, und dass die Intensität der Mahlung (5) entsprechend dem Messwert für die beim Satinageprozess (3) erzielte Glätte der aus den gemahlenen Papierfasern erzeugten Papierbahn eingestellt wird, indem die Intensität bei nicht ausreichender Glätte erhöht wird.

2. Verfahren nach Anspruch 1,
**dadurch gekennzeichnet,**
**dass** die Intensität der Mahlung (5) durch Verändern der spezifischen Mahlarbeit eingestellt wird.

3. Verfahren nach Anspruch 1 oder 2,
**dadurch gekennzeichnet,**
**dass** die Intensität der Mahlung (5) durch Verändern der sekundlichen Mahlkantenlänge eingestellt wird.

4. Verfahren nach Anspruch 3,
**dadurch gekennzeichnet,**
**dass** die sekundliche Mahlkantenlänge eingestellt wird, ohne dass sich die spezifische Mahlarbeit proportional mit ihr verändert.

5. Verfahren nach Anspruch 3,
**dadurch gekennzeichnet,**
**dass** die spezifische Mahlarbeit unverändert bleibt.

6. Verfahren nach Anspruch 4 oder 5,
**dadurch gekennzeichnet,**
**dass** die Mahlung (5) in einem Refiner erfolgt, und dass die sekundliche Mahlkantenlänge durch Drehzahlveränderung eingestellt wird.

7. Verfahren nach einem der voranstehenden Ansprüche,
**dadurch gekennzeichnet,**
**dass** die Mahlung (5) in einem Refiner erfolgt, der mit Messergarnituren ausgestattet ist, deren Schnittwinkel (α) höchstens 15° beträgt.

8. Verfahren nach einem der voranstehenden Ansprüche,
**dadurch gekennzeichnet,**
**dass** bei der Mahlung (5) eine sekundliche Kantenbelastung von mindestens 1000 Ws/km eingestellt wird.

9. Verfahren nach Anspruch 8,
**dadurch gekennzeichnet,**
**dass** bei der Mahlung (5) eine sekundliche Kantenbelastung von mindestens 2000 Ws/km eingestellt wird.

10. Verfahren nach einem der voranstehenden Ansprüche,
**dadurch gekennzeichnet,**
**dass** bei der Mahlung (5) eine reine spezifische Mahlarbeit von mindestens 100 kWh/t übertragen wird.

11. Verfahren nach einem der voranstehenden Ansprüche,
**dadurch gekennzeichnet,**
**dass** durch die Mahlung (5) ein Mahlgrad von mindestens 70° SR erzielt wird.

12. Verfahren nach einem der voranstehenden Ansprüche,
**dadurch gekennzeichnet,**
**dass** die Faserstoffsuspension (S) zu mindestens 80 % aus Altpapier erzeugt wird, und dass die Stoffaufbereitung (1) mindestens ein Deinking-Verfahren enthält.

13. Verfahren nach Anspruch 12,
**dadurch gekennzeichnet,**
**dass** das Altpapier überwiegend aus bedruckten Abfällen, wie Zeitungen und Büroabfällen besteht.

14. Verfahren nach einem der voranstehenden Ansprüche,
**dadurch gekennzeichnet,**
**dass** im Satinageprozess (3) eine Flächenpressung von höchstens 100 N/mm² angewendet wird.

15. Verfahren nach einem der voranstehenden Ansprüche,
**dadurch gekennzeichnet,**
**dass** im Satinageprozess (3) ein Superkalander verwendet wird.

16. Verfahren nach einem der voranstehenden Ansprüche,
**dadurch gekennzeichnet,**
**dass** in der Prozesssteuerung die im Satinageprozess (3) erzielte Glätte als Regelgröße für die Steuerung der Mahlung (5) eingesetzt wird.

17. Verfahren nach einem der voranstehenden Ansprüche,
**dadurch gekennzeichnet,**
**dass** die Flächenpressung beim Satinageprozess (3) so gering gehalten wird, dass ein zulässiger Schwarzsatinage-Wert nicht überschritten wird und dass die Intensität der Mahlung (5) so hoch gewählt wird, bis die geforderte Glätte erreicht ist.

18. Verfahren nach einem der voranstehenden Ansprüche,
**dadurch gekennzeichnet,**
**dass** die Flächenpressung beim Satinageprozess (3) so gering gehalten wird, dass danach ein geforderter Weißgrad erreicht wird und dass die Intensität der Mahlung (5) so hoch gewählt wird, bis die geforderte Glätte erreicht ist.

## Claims

1. A method for producing satinated paper comprising
a) a stock preparation stage (1) for preparing a pulp suspension (S) suitable for processing on a papermaking machine,
b) a paper-forming section (2) in which a dried web of paper is produced from the pulp suspension, and
c) a satination process (3), in which the web of paper is smoothed between smoothing surfaces which are pressed together and in which the smoothness achieved in the web of paper is measured,
**characterised in that**
in the stock preparation stage (1) a grinding operation (5) is carried out in which the paper fibres are present in a pulp suspension (S) with a consistency of between 2% and 8%, preferably 3 to 5%, and that the intensity of the grinding operation (5) is set corresponding to the measured value for the smoothness of the paper web produced from the ground paper fibres which is achieved in the satination process (3), by increasing the intensity if the smoothness is not adequate.

2. A method according to Claim 1,
**characterised in that**
the intensity of the grinding operation (5) is adjusted by changing the specific grinding work.

3. A method according to Claim 1 or 2,
**characterised in that**
the intensity of the grinding operation (5) is adjusted by changing the grinding edge length per second.

4. A method according to Claim 3,
**characterised in that**
the grinding edge length per second is adjusted without the specific grinding work changing proportionally therewith.

5. A method according to Claim 3,
**characterised in that**
the specific grinding work remains unchanged.

6. A method according to Claim 4 or 5,
**characterised in that**
the grinding operation (5) takes place in a refiner, and that the grinding edge length per second is adjusted by changing the speed.

7. A method according to one of the preceding claims,
**characterised in that**
the grinding operation (5) takes place in a refiner which is equipped with blade fittings, the cutting angle (α) of which is at most 15°.

8. A method according to one of the preceding claims,
**characterised in that**
in the grinding operation (5) a edge load per second of at least 1000 Ws/km is set.

9. A method according to Claim 8,
**characterised in that**
in the grinding operation (5) a edge load per second of at least 2000 Ws/km is set.

10. A method according to one of the preceding claims,
**characterised in that**
a pure specific grinding work of at least 100 kWh/t is transmitted upon the grinding operation (5).

11. A method according to one of the preceding claims,
**characterised in that**
a degree of grinding of at least 70° SR is achieved by means of the grinding operation (5).

12. A method according to one of the preceding claims,
**characterised in that**
at least 80% of the pulp suspension (S) is produced from waste paper, and that the stock preparation stage (1) comprises at least one de-inking process.

13. A method according to Claim 12,
**characterised in that**
the waste paper consists predominantly of printed waste, such as newspapers and office waste.

14. A method according to one of the preceding claims,
**characterised in that**
a surface pressure of at most 100 N/mm² is applied in the satination process (3).

15. A method according to one of the preceding claims,
**characterised in that**
a supercalender is used in the satination process (3).

16. A method according to one of the preceding claims,
**characterised in that**
in the process control the smoothness obtained in the satination process (3) is used as a regulating variable for controlling the grinding operation (5).

17. A method according to one of the preceding claims,
**characterised in that**
the surface pressure in the satination process (3) is kept so low that a permissible calender-blackening value is not exceeded and that the intensity of the grinding operation (5) is set so high that the required smoothness is achieved.

18. A method according to one of the preceding claims,
**characterised in that**
the surface pressure in the satination process (3) is kept so low that thereafter a required brightness is achieved and the intensity of the grinding operation (5) is set so high that the required smoothness is achieved.

## Revendications

1. Procédé de fabrication de papier satiné, comportant
a) un traitement de matière (1) pour la mise à disposition d'une suspension de matières fibreuses (S) appropriée à être traitée sur une machine à papier,
b) une fabrication de papier (2), dans laquelle une bande de papier séchée est engendrée à partir de la suspension de matières fibreuses, ainsi que
c) un processus de lissage (3), dans lequel la bande de papier est lissée entre des surfaces de lissage appliquées les unes contre les autres, et au cours duquel le lissé obtenu dans la bande de papier est mesuré,
**caractérisé en ce que**
un raffinage (5) est effectué dans le traitement de matière (1), lors duquel les fibres de papier contenues dans une suspension de matières fibreuses (S) ont une consistance comprise entre 2 % et 8 %, de préférence entre 3 et 5 %, et **en ce que** l'intensité du raffinage (5) est réglée en fonction de la valeur de mesure du lissé obtenu au cours du processus de lissage (3) pour la bande de papier fabriquée à partir des fibres de papier raffinées, et ce par le fait que l'intensité est augmentée lorsque le lissé est insuffisant.

2. Procédé selon la revendication 1,
**caractérisé en ce que**
l'intensité du raffinage (5) est réglée par la modification de la puissance spécifique de raffinage.

3. Procédé selon la revendication 1 ou 2,
**caractérisé en ce que**
l'intensité du raffinage (5) est réglée par la modification de la longueur d'arête de raffinage par seconde.

4. Procédé selon la revendication 3,
**caractérisé en ce que**
la longueur d'arête de raffinage par seconde est réglée sans que la puissance spécifique de raffinage se modifie proportionnellement avec elle.

5. Procédé selon la revendication 3,
**caractérisé en ce que**
la puissance spécifique de raffinage reste inchangée.

6. Procédé selon la revendication 4 ou 5,
**caractérisé en ce que**
le raffinage (5) est effectué dans un raffineur, et **en ce que** la longueur d'arête de raffinage par seconde est réglée par une modification de la vitesse de rotation.

7. Procédé selon l'une des revendications précédentes,
**caractérisé en ce que**
le raffinage (5) est effectué dans un raffineur, qui est équipé de garnitures à couteaux dont l'angle de coupe (α) est au maximum de 15°.

8. Procédé selon l'une des revendications précédentes,
**caractérisé en ce que**
une charge d'arête par seconde d'au moins 1000 Ws/km est réglée lors du raffinage (5).

9. Procédé selon la revendication 8,
**caractérisé en ce que**
une charge d'arête par seconde d'au moins 2000 Ws/km est réglée lors du raffinage (5).

10. Procédé selon l'une des revendications précédentes,
**caractérisé en ce que**
une pure puissance spécifique de raffinage d'au moins 100 kWh/t est transmise lors du raffinage (5).

11. Procédé selon l'une des revendications précédentes,
**caractérisé en ce que**
un indice de raffinage d'au moins 70° SR est obtenu lors du raffinage (5).

12. Procédé selon l'une des revendications précédentes,
**caractérisé en ce que**
la suspension de matières fibreuses (S) est obtenue à au moins 80 % à partir de vieux papiers, et **en ce que** le traitement de matière (1) comporte au moins un procédé de désencrage.

13. Procédé selon la revendication 12,
**caractérisé en ce que**
les vieux papiers sont en majeure partie constitués de déchets imprimés, tels que des journaux et des déchets de bureau.

14. Procédé selon l'une des revendications précédentes,
**caractérisé en ce que**
une pression superficielle de 100 N/mm² maximum est appliquée pendant le processus de lissage (3).

15. Procédé selon l'une des revendications précédentes,
**caractérisé en ce que**
une supercalandre est utilisée dans le processus de lissage (3).

16. Procédé selon l'une des revendications précédentes,
**caractérisé en ce que**
dans la commande du processus, le lissé obtenu au cours du processus de lissage (3) est utilisé en tant que grandeur de régulation pour la commande du raffinage (5).

17. Procédé selon l'une des revendications précédentes,
**caractérisé en ce que,**
lors du processus de lissage (3), la pression superficielle est maintenue à un niveau si faible qu'une valeur de lissage noir admissible ne soit pas dépassée, et **en ce que** l'intensité du raffinage (5) est choisie à un niveau élevé tel que le lissé exigé soit obtenu.

18. Procédé selon l'une des revendications précédentes,
**caractérisé en ce que**,
lors du processus de lissage (3), la pression superficielle est maintenue à un niveau si faible qu'un degré de blanc exigé soit obtenu par la suite, et **en ce que** l'intensité du raffinage (5) est choisie à un niveau élevé tel que le lissé exigé soit obtenu.
